# EUROPÄISCHE PATENTSCHRIFT

(11) **EP 2 467 513 B1**
(45) Veröffentlichungstag und Bekanntmachung des Hinweises auf die Patenterteilung: **15.11.2017**
(21) Anmeldenummer: 10744568.6
(22) Anmeldetag: 13.08.2010
(51) Int. Cl.: C23C 18/12

(54) **VERFAHREN ZUR HERSTELLUNG METALLOXID-HALTIGER SCHICHTEN**
PROCESS FOR PREPARING METAL OXIDE CONTAINING LAYERS
PROCÉDÉ DE PRÉPARATION DES COUCHES CONTENANT DE L'OXYDE MÉTALLIQUE

(30) Priorität: 21.08.2009 DE 102009028802
(43) Veröffentlichungstag der Anmeldung: 27.06.2012
(73) Patentinhaber: Evonik Degussa GmbH, 45128 Essen (DE)
(72) Erfinder: STEIGER, Jürgen, 40237 Düsseldorf (DE); PHAM, Duy Vu, 46047 Oberhausen (DE); THIEM, Heiko, 64625 Bensheim (DE); MERKULOV, Alexey, 67059 Ludwigshafen (DE); HOPPE, Arne, 44623 Herne (DE)
(86) Internationale Anmeldenummer: PCT/EP2010/061836
(87) Internationale Veröffentlichungsnummer: WO 2011/020792

(56) Entgegenhaltungen:
- WO-A1-91/13848
- WO-A1-2010/094581
- WO-A1-2010/094583
- DE-A1-102007 013 181
- US-A1- 2004 043 630
- HYUN SUNG KIM ET AL.: "High Performance Solution- Processed Indium Oxide Thin-Film Transistors", J AMERICAN CHEMICAL SOCIETY COMMUNICATIONS, Bd. 130, 29. August 2008 (2008-08-29), Seiten 12580-12581, XP002612881,

## Beschreibung

Die Erfindung betrifft ein Verfahren zur Herstellung Metalloxid-haltiger Schichten, die mit dem Verfahren herstellbaren Schichten und ihre Verwendung.

Indiumoxid (Indium(III)oxid, In₂O₃) ist aufgrund der großen Bandlücke zwischen 3.6 und 3.75 eV (gemessen für aufgedampfte Schichten) [H.S. Kim, P.D. Byrne, A. Facchetti, T.J. Marks; J. Am. Chem. Soc. 2008, 130, 12580-12581] ein vielversprechender Halbleiter. Dünne Filme von wenigen hundert Nanometern Dicke können darüber hinaus eine hohe Transparenz im sichtbaren Spektralbereich von größer als 90 % bei 550 nm aufweisen. In extrem hoch geordneten Indiumoxid-Einkristallen kann man zudem Ladungsträgerbeweglichkeiten von bis zu 160 cm²/Vs messen.

Indiumoxid wird oft vor allem zusammen mit Zinn(IV)-oxid (SnO₂) als halbleitendes Mischoxid ITO eingesetzt. Aufgrund der verhältnismäßig hohen Leitfähigkeit von ITO-Schichten bei gleichzeitiger Transparenz im sichtbaren Spektralbereich findet es unter anderem Anwendung im Bereich von Flüssigkristallbildschirmen (LCD; liquid crystal display), insbesondere als "durchsichtige Elektrode". Diese zumeist dotierten Metalloxid-Schichten werden industriell vor allem durch kostenintensive Aufdampfmethoden im Hochvakuum hergestellt.

Neben Metalloxid-haltigen Schichten sind somit insbesondere Indiumoxid-haltige Schichten und ihre Herstellung, und unter diesen, ITO-Schichten und reine Indiumoxid-Schichten, von großer Bedeutung für die Halbleiter- und Displayindustrie.

Als mögliche Edukte bzw. Precursoren für die Synthese Metalloxid-haltiger Schichten wird eine Vielzahl von Verbindungsklassen diskutiert. Zu diesen gehören für die Synthese von Indiumoxid zum Beispiel Indiumsalze. So beschreiben Marks et al. Bauteile, bei deren Herstellung eine Precursorlösung aus InCl₃ sowie der Base Monoethanolamin (MEA) gelöst in Methoxyethanol eingesetzt wird. Nach Aufschleudern (Spin-coating) der Lösung wird die entsprechende Indiumoxid-Schicht durch eine thermische Behandlung bei 400 °C erzeugt. [H.S. Kim, P.D. Byrne, A. Facchetti, T.J. Marks; J. Am. Chem. Soc. 2008, 130, 12580-12581 and supplemental informations]

An anderer Stelle werden als mögliche Edukte bzw. Precursoren für die Metalloxid-Synthese Metallalkoxide diskutiert. Unter einem Metallalkoxid ist dabei eine Verbindung bestehend aus mindestens einem Metallatom, mindestens einem Alkoxidrest der Formel -OR (R = organischer Rest) und ggf. einem oder mehreren organischen Resten -R, einem oder mehreren Halogenresten und/oder einem oder mehreren Resten -OH oder -OROH zu verstehen.

Im Stand der Technik sind unabhängig von einem möglichen Einsatz für die Metalloxidbildung verschiedene Metallalkoxide und Metalloxoalkoxide beschrieben. Gegenüber den bereits erwähnten Metallalkoxiden weisen Metalloxoalkoxide noch mindestens einen weiteren, direkt an ein Indiumatom gebundenen oder mindestens zwei Indiumatome verbrückenden Sauerstoff-Rest (Oxo-Rest) auf.

Mehrotra et al. beschreiben die Herstellung von Indium-tris-Alkoxid In(OR)₃ aus Indium(III)chlorid (InCl₃) mit Na-OR, wobei R für-Methyl, -Ethyl, iso-Propyl, n-, s-, t-Butyl und -Pentyl Reste steht. [S. Chatterjee, S. R. Bindal, R.C. Mehrotra; J. Indian Chem. Soc. 1976, 53, 867].

Ein Review-Artikel von Carmalt et al. (Coordination Chemistry Reviews 250 (2006), 682 - 709) beschreibt verschiedene Gallium(III)- und Indium(III)alkoxide und -aryloxide, die zum Teil auch über Alkoxidgruppen verbrückt vorliegen können. Weiterhin wird ein Oxo-zentrierter Cluster der Formel In₅(µ-O)(OⁱPr)₁₃, präziser [In₅(µ₅-O)( µ₃-OⁱPr)₄(µ₂-OⁱPr)₄(OⁱPr)₅] vorgestellt, bei dem es sich um ein Oxo-Alkoxid handelt und der nicht aus [In(OⁱPr)₃] hergestellt werden kann.

Ein Review-Artikel von N.Turova et al., Russian Chemical Reviews 73 (11), 1041-1064 (2004) fasst Synthese, Eigenschaften und Strukturen von Metalloxoalkoxiden, die dort als Precursoren für die Herstellung von oxidischen Materialien über Sol-Gel-Technologie betrachtet werden, zusammen. Neben einer Vielzahl anderer Verbindungen wird die Synthese und Struktur von [Sn₃O(OⁱBu)₁₀(ⁱBuOH)₂], von der bereits erwähnten Verbindung [In₅O(OⁱPr)₁₃] und von [Sn₆O₄(OR)₄] (R = Me, Prⁱ) beschrieben.

Der Artikel von N. Turova et al., Journal of Sol-Gel Science and Technology, 2, 17-23 (1994) präsentiert Ergebnisse von Studien an Alkoxiden, die dort als wissenschaftliche Basis für die Entwicklung von Sol-Gel-Prozessen von Alkoxiden und Alkoxid-basierten Pulvern betrachtet werden. In diesem Kontext wird auch u.a. auf ein vermeintliches "Indiumisopropoxid" eingegangen, das sich als das auch bei Carmalt et al. beschriebene Oxoalkoxid mit einem zentralen Sauerstoffatom und fünf umgebenden Metallatomen der Formel M₅(µ-O)(OⁱPr)₁₃ erwies.

Eine Synthese dieser Verbindung und ihre Kristallstruktur wird von Bradley et al., J. Chem. Soc., Chem. Commun., 1988, 1258 - 1259 beschrieben. Weitere Studien der Autoren führten zu dem Ergebnis, dass die Bildung dieser Verbindung nicht auf eine Hydrolyse von zwischenzeitlich entstandenem In(OⁱPr)₃ zurückzuführen ist (Bradley et al., Polyhedron Vol. 9, No. 5, pp. 719 - 726, 1990). Suh et al., J. Am. Chem. Soc. 2000, 122, 9396 - 9404 stellten weiterhin fest, dass diese Verbindung auch nicht auf thermischem Wege aus In(OⁱPr)₃ herstellbar ist. Außerdem wurde durch Bradley (Bradley et al., Polyhedron Vol. 9, No. 5, pp. 719 - 726, 1990) festgestellt, dass sich diese Verbindung nicht sublimieren lässt.

Metalloxidschichten lassen sich prinzipiell über verschiedene Verfahren herstellen.

Eine Möglichkeit, Metalloxidschichten herzustellen, basiert auf Sputtertechniken. Diese Techniken haben jedoch den Nachteil, dass sie unter Hochvakuum durchgeführt werden müssen. Ein weiterer Nachteil ist, dass die mit ihnen hergestellten Filme viele Sauerstoff-Defekte aufweisen, die das Einstellen einer gezielten und reproduzierbaren Stöchiometrie der Schichten unmöglich machen und somit zu schlechten Eigenschaften der hergestellten Schichten führen.

Eine andere prinzipielle Möglichkeit zur Herstellung von Metalloxidschichten beruht auf chemischer Gasphasenabscheidung. So können zum Beispiel Indium-, Gallium- oder Zinkoxid-haltige Schichten aus Precursoren wie Metallalkoxiden oder Metalloxoalkoxiden über Gasphasenabscheidung hergestellt werden. So lehrt z.B. US 6,958,300 B2, mindestens einen Metall-Organo-Oxid-Precursor (Alkoxid bzw. Oxoalkoxid) der generischen Formel M¹_{q}(O)ₓ(OR¹)_{y} (q = 1 - 2; x = 0 - 4, y = 1 - 8, M¹ = Metall; z.B. Ga, In oder Zn, R¹ = organischer Rest; Alkoxid für x = 0, Oxo-Alkoxid für ≥ 1) bei der Herstellung von Halbleitern bzw. Metalloxidschichten durch Gasphasenabscheidung wie z.B. CVD oder ALD einzusetzen. Alle Gasphasenabscheidungsprozesse haben jedoch entweder den Nachteil, dass sie i) im Falle einer thermischen Reaktionsführung den Einsatz sehr hoher Temperaturen oder ii) im Falle des Einbringens der erforderlichen Energie für die Zersetzung des Precursors in Form von elektromagnetischer Strahlung hohe Energiedichten erfordern. In beiden Fällen ist es nur mit höchstem apparativem Aufwand möglich, die zur Zersetzung des Precursors benötigte Energie gezielt und einheitlich einzubringen.

Vorteilhaft werden somit Metalloxidschichten über Flüssigphasen-Verfahren hergestellt, d.h. über Verfahren umfassend mindestens einen Verfahrensschritt vor der Konvertierung zum Metalloxid, bei dem das zu beschichtende Substrat mit einer flüssigen Lösung von mindestens einem Precursor des Metalloxids beschichtet und ggf. nachfolgend getrocknet wird. Unter einem Metalloxid-Precursor ist dabei eine thermisch oder mit elektromagnetischer Strahlung zersetzbare Verbindung, mit der in An- oder Abwesenheit von Sauerstoff oder anderen Oxidationsstoffen Metalloxid-haltige Schichten gebildet werden können, zu verstehen. Prominente Beispiele für Metalloxid-Precursoren sind z.B. Metallalkoxide. Prinzipiell kann die Schichtherstellung dabei i) durch Sol-Gel-Prozesse, bei denen die eingesetzten Metallalkoxide in Gegenwart von Wasser durch Hydrolyse und nachfolgende Kondensation zunächst zu Gelen umgesetzt werden und dann in Metalloxide konvertiert werden, oder ii) aus nichtwässriger Lösung erfolgen.

Dabei gehört auch die Herstellung Metalloxid-haltiger Schichten aus Metallalkoxiden aus flüssiger Phase zum Stand der Technik.

Die Herstellung Metalloxid-haltiger Schichten aus Metallalkoxiden über Sol-Gel-Verfahren in Gegenwart signifikanter Mengen von Wasser gehört zum Stand der Technik. WO 2008/083310 A1 beschreibt Verfahren zur Herstellung anorganischer Schichten bzw. organischer/anorganischer Hybridschichten auf einem Substrat, bei dem ein Metallalkoxid (z.B. eines der generischen Formel R¹M-(OR²)_{y-x}) oder ein Präpolymer davon auf ein Substrat aufgebracht und dann die resultierende Metallalkoxid-Schicht in Gegenwart von und Reaktion mit Wasser ausgehärtet wird. Bei den einsetzbaren Metallalkoxiden kann es sich u.a. um solche von Indium, Gallium, Zinn oder Zink handeln. Nachteilig an dem Einsatz von Sol-Gel-Verfahren ist jedoch, dass die Hydrolyse-Kondensations-Reaktion automatisch durch Wasserzugabe gestartet wird und nach ihrem Start nur schlecht kontrollierbar ist. Wird der Hydrolyse-Kondensations-Prozess bereits vor dem Aufbringen auf das Substrat gestartet, sind die zwischenzeitlich erzeugten Gele aufgrund ihrer erhöhten Viskosität oft für Verfahren zum Erzeugen feiner Oxidschichten nicht geeignet. Wird der Hydrolyse-Kondensations-Prozess dagegen erst nach dem Aufbringen auf das Substrat durch Zufuhr von Wasser in flüssiger Form oder als Dampf gestartet, führen die so resultierenden schlecht durchmischten und inhomogenen Gele oft zu entsprechend inhomogenen Schichten mit nachteiligen Eigenschaften.

JP 2007-042689 A beschreibt Metallalkoxid-Lösungen, die Indiumalkoxide enthalten können, sowie Verfahren zur Herstellung von Halbleiterbauelementen, die diese Metallalkoxid-Lösungen einsetzen. Die Metallalkoxid-Filme werden thermisch behandelt und zur Oxid-Schicht umgewandelt, auch diese Systeme liefern jedoch nicht ausreichend homogene Filme. Reine Indiumoxid-Schichten können jedoch mit dem dort beschriebenen Verfahren nicht hergestellt werden.

Die noch nicht offen gelegte DE 10 2009 009 338.9-43 beschreibt den Einsatz von Indiumalkoxiden bei der Herstellung von Indiumoxid-haltigen Schichten aus wasserfreien Lösungen. Die resultierenden Schichten sind zwar homogener als bei über Sol-Gel-Prozesse hergestellten Schichten, der Einsatz von Indiumalkoxiden in wasserfreien Systemen hat jedoch immer noch den Nachteil, dass durch die Konvertierung Indiumalkoxid-haltiger Formulierungen zu Indiumoxid-haltigen Schichten keine ausreichend gute elektrische Performance der entstehenden Schicht gegeben ist.

Es ist somit die Aufgabe der vorliegenden Erfindung, ein Verfahren zur Herstellung Metalloxid-haltiger Schichten bereitzustellen, das die Nachteile des Standes der Technik vermeidet. Dabei soll insbesondere ein Verfahren bereitgestellt werden, das den Einsatz von Hochvakuum vermeidet, bei dem die für die Zersetzung bzw. Konvertierung von Precursoren bzw. Edukten erforderliche Energie einfach gezielt und einheitlich eingebracht werden kann, das die erwähnten Nachteile von Sol-Gel-Techniken vermeidet und das zu Metalloxid-Schichten mit gezielter, einheitlicher und reproduzierbarer Stöchiometrie, hoher Homogenität und guter elektrischer Performance führt.

Diese Aufgaben werden gelöst durch ein Flüssigphasen-Verfahren zur Herstellung Metalloxid-haltiger Schichten aus nichtwässriger Lösung, bei dem eine wasserfreie Zusammensetzung enthaltend i) mindestens ein Metalloxoalkoxid der generischen Formel MₓO_{y}(OR)_{z}[O(R'O)_{c}H]ₐX_{b}[R"OH]_{d} mit M = In, Ga, Sn und/oder Zn, x = 3 - 25, y=1 - 10, z = 3 - 50, a = 0 - 25, b = 0 - 20, c = 0 - 1, d = 0 - 25, R, R', R" = organischer Rest, X = F, Cl, Br, I und ii) mindestens ein Lösemittel auf ein Substrat aufgebracht, ggf. getrocknet, und in eine Metalloxid-haltige Schicht konvertiert wird.

Bei dem erfindungsgemäßen Flüssigphasen-Verfahren zur Herstellung Metalloxid-haltiger Schichten aus nichtwässriger Lösung handelt es sich um ein Verfahren umfassend mindestens einen Verfahrensschritt, bei dem das zu beschichtende Substrat mit einer flüssigen nichtwässrigen Lösung enthaltend mindestens einen Metalloxid-Precursor beschichtet und ggf. nachfolgend getrocknet wird. Insbesondere handelt es sich dabei nicht um einen Sputter-, CVD- oder Sol-Gel-Prozess. Unter einem Metalloxid-Precursor ist dabei eine thermisch oder mit elektromagnetischer Strahlung zersetzbare Verbindung zu verstehen, mit der in An- oder Abwesenheit von Sauerstoff oder anderen Oxidationsstoffen Metalloxid-haltige Schichten gebildet werden können. Unter flüssigen Zusammensetzungen im Sinne der vorliegenden Erfindung sind solche zu verstehen, die bei SATP-Bedingungen ("Standard Ambient Temperature and Pressure"; T = 25 °C und p = 1013 hPa) und bei Aufbringen auf das zu beschichtende Substrat flüssig vorliegen. Unter einer nichtwässrigen Lösung bzw. einer wasserfreien Zusammensetzung ist dabei hier und im Folgenden eine Lösung bzw. Formulierung zu verstehen, die nicht mehr als 200 ppm H₂O aufweist.

Unter dem Verfahrensprodukt des erfindungsgemäßen Verfahrens, der Metalloxid-haltigen Schicht, ist dabei eine metall- bzw. halbmetallhaltige Schicht zu verstehen, die Indium-, Gallium-, Zinn- und/oder Zinkatome bzw. -ionen aufweist, die im Wesentlichen oxidisch vorliegen. Gegebenenfalls kann die Metalloxid-haltige Schicht auch noch Carben-, Halogen- oder Alkoxid-Anteile aus einer nicht vollständigen Konvertierung oder einer unvollständigen Entfernung entstehender Nebenprodukte aufweisen. Die Metalloxid-haltige Schicht kann dabei eine reine Indium-, Gallium-, Zinn- und/oder Zinkoxid-Schicht sein, d.h. bei Nichtberücksichtigung etwaiger Carben-, Alkoxid- oder Halogen-Anteile im Wesentlichen aus oxidisch vorliegenden Indium-, Gallium-, Zinn- und/oder Zinkatomen bzw. -ionen bestehen, oder anteilig noch weitere Metalle, die selbst in elementarer oder oxidischer Form vorliegen können, aufweisen. Zur Erzeugung reiner Indium-, Gallium-, Zinn- und/oder Zinkoxid-Schichten sollten bei dem erfindungsgemäßen Verfahren nur Indium-, Gallium-, Zinn- und/oder Zink-haltige Precursoren, bevorzugt nur Oxoalkoxide und Alkoxide, eingesetzt werden. Im Gegensatz dazu sind zur Erzeugung auch andere Metalle aufweisender Schichten neben den Metall-haltigen Precursoren auch Precursoren von Metallen in der Oxidationsstufe 0 (zur Herstellung von Schichten enthaltend weitere Metalle in neutraler Form) bzw. Metalloxid-Precursoren (wie z.B. andere Metallalkoxide oder-oxoalkoxide) einzusetzen.

Bevorzugt handelt es sich bei dem Metalloxoalkoxid um ein solches der generischen Formel MₓOy(OR)_{z}, bei der abweichend von den vorherigen Angaben x = 3 - 20, y = 1 - 8, z = 3 - 25, OR = C1-C15-Alkoxy-, -Oxyalkylalkoxy, -Aryloxy- oder-Oxyarylalkoxygruppe ist, und besonders bevorzugt um ein solches der generischen Formel MₓO_{y}(OR)_{z}, bei der abweichend von den vorherigen Angaben x = 3 - 15, y = 1-5, z = 10 - 20, OR = -OCH₃, -OCH₂CH₃, -OCH₂CH₂OCH₃, -OCH(CH₃)₂ oder -OC(CH₃)₃ ist.

Ganz besonders bevorzugt ist ein Verfahren, bei dem das eingesetzte Metalloxoalkoxid [In₅(µ₅-O)(µ₃-OⁱPr)₄(µ₂-OⁱPr)₄(OⁱPr)₅], [Sn₃O(OⁱBu)₁₀(ⁱBuOH)₂] und/oder [Sn₆O₄(OR)₄] ist.

Das vorliegende erfindungsgemäße Verfahren ist besonders gut geeignet zur Herstellung von Metalloxidschichten, wenn das Metalloxoalkoxid als einziger Metalloxid-Precursor, eingesetzt wird. Ganz besonders gute Schichten resultieren, wenn der einzige Metalloxid-Precursor [In₅(µ₅-O)(µ₃-OⁱPr)₄(µ₂-OⁱPr)₄(OⁱPr)₅], [Sn₃O(OⁱBu)₁₀(ⁱBuOH)₂] oder [Sn₆O₄(OR)₄] ist. Unter diesen Schichten sind wiederum Schichten, bei deren Herstellung als einziger Metalloxid-Precursor [In₅(µ₅-O)(µ₃-OⁱPr)₄(µ₂-OⁱPr)₄(OⁱPr)₅] eingesetzt wurde, noch weiter bevorzugt.

Das mindestens eine Metalloxoalkoxid liegt bevorzugt in Anteilen von 0,1 bis 15 Gew.-%, besonders bevorzugt 1 bis 10 Gew.-%, ganz besonders bevorzugt 2 bis 5 Gew.-% bezogen auf die Gesamtmasse der wasserfreien Zusammensetzung vor.

Die wasserfreie Zusammensetzung enthält weiterhin mindestens ein Lösemittel, d.h. die Zusammensetzung kann sowohl ein Lösemittel oder ein Gemisch verschiedener Lösemittel enthalten. Vorzugsweise für das erfindungsgemäße Verfahren in der Formulierung einsetzbar sind aprotische und schwach protische Lösemittel, d.h. solche ausgewählt aus der Gruppe der aprotischen unpolaren Lösemittel, d.h. der Alkane, substituierten Alkane, Alkene, Alkine, Aromaten ohne oder mit aliphatischen oder aromatischen Substituenten, halogenierten Kohlenwasserstoffe, Tetramethylsilan, der Gruppe der aprotischen polaren Lösemittel, d.h. der Ether, aromatischen Ether, substituierten Ether, Ester oder Säureanhydride, Ketone, tertiäre Amine, Nitromethan, DMF (Dimethylformamid), DMSO (Dimethylsulfoxid) oder Propylencarbonat und der schwach protischen Lösemittel, d.h. der Alkohole, der primären und sekundären Amine und Formamid. Besonders bevorzugt einsetzbare

Lösemittel sind Alkohole sowie Toluol, Xylol, Anisol, Mesitylen, n-Hexan, n-Heptan, Tris-(3,6-dioxaheptyl)-amin (TDA), 2-Aminomethyltetrahydrofuran, Phenetol, 4-Methylanisol, 3-Methylanisol, Methylbenzoat, N-Methyl-2-pyrrolidon (NMP), Tetralin, Ethylbenzoat und Diethylether. Ganz besonders bevorzugte Lösemittel sind Methanol, Ethanol, Isopropanol, Tetrahydrofurfurylalkohol, tert-Butanol und Toluol sowie ihre Gemische.

Bevorzugt weist die bei dem erfindungsgemäßen Verfahren eingesetzte Zusammensetzung zur Erzielung einer besonders guten Verdruckbarkeit eine Viskosität von 1 mPa·s bis 10 Pa·s, insbesondere 1 mPa·s bis 100 mPa·s bestimmt nach DIN 53019 Teil 1 bis 2 und gemessen bei 20 °C auf. Entsprechende Viskositäten können durch Zugabe von Polymeren, Cellulosederivaten, oder z.B. unter der Handelsbezeichnung Aerosil erhältlichem SiO₂, und insbesondere durch PMMA, Polyvinylalkohol, Urethanverdicker oder Polyacrylatverdicker eingestellt werden.

Bei dem Substrat, das bei dem erfindungsgemäßen Verfahren eingesetzt wird, handelt es sich bevorzugt um ein Substrat bestehend aus Glas, Silicium, Siliciumdioxid, einem Metall- oder Übergangsmetalloxid, einem Metall oder einem polymeren Material, insbesondere PI oder PET.

Das erfindungsgemäße Verfahren ist besonders vorteilhaft ein Beschichtungsverfahren ausgewählt aus Druckverfahren (insbesondere Flexo/Gravur-Druck, Inkjet-Druck, Offset-Druck, digitalem Offset-Druck und Siebdruck), Sprühverfahren, Rotationsbeschichtungsverfahren ("Spin-coating"), Tauchverfahren ("Dip-coating") und Verfahren ausgewählt aus Meniscus Coating, Slit Coating, Slot-Die Coating, und Curtain Coating. Ganz besonders bevorzugt ist das erfindungsgemäße Druckverfahren ein Druckverfahren.

Nach der Beschichtung und vor der Konvertierung kann das beschichtete Substrat weiterhin getrocknet werden. Entsprechende Maßnahmen und Bedingungen hierfür sind dem Fachmann bekannt.

Die Konvertierung zu einer Metalloxid-haltigen Schicht kann auf thermischem Wege und/oder durch Bestrahlung mit elektromagnetischer, insbesondere aktinischer Strahlung erfolgen. Bevorzugt erfolgt die Konvertierung auf dem thermischen Wege durch Temperaturen von größer als 150 °C. Besonders gute Ergebnisse können jedoch erzielt werden, wenn zur Konvertierung Temperaturen von 250 °C bis 360 °C eingesetzt werden.

Dabei werden typischerweise Konvertierungszeiten von einigen Sekunden bis hin zu mehreren Stunden verwendet.

Die thermische Konvertierung kann weiterhin dadurch unterstützt werden, dass vor, während oder nach der thermischen Behandlung UV-, IR- oder VIS-Strahlung eingestrahlt oder das beschichtete Substrat mit Luft bzw. Sauerstoff behandelt wird.

Die Güte der nach dem erfindungsgemäßen Verfahren erzeugten Schicht kann weiterhin durch eine an den Konvertierungsschritt anschließende kombinierte Temperatur- und Gasbehandlung (mit H₂ oder O₂), Plasmabehandlung (Ar-, N₂, O₂ oder H₂-Plasma), Laser-Behandlung (mit Wellenlängen im UV-, VIS- oder IR-Bereich) oder eine Ozon-Behandlung weiter verbessert werden.

Gegenstand sind weiterhin über das erfindungsgemäße Verfahren herstellbare Metalloxid-haltigen Schichten. Besonders gute Eigenschaften haben dabei über das erfindungsgemäße Verfahren herstellbare Indiumoxid-haltige Schichten. Noch bessere Eigenschaften weisen nach dem erfindungsgemäßen Verfahren herstellbare reine Indiumoxidschichten auf.

Die über das erfindungsgemäße Verfahren herstellbaren Metalloxid-haltigen Schichten eignen sich vorteilhaft für die Herstellung elektronischer Bauteile, insbesondere die Herstellung von Transistoren (insbesondere Dünnschichttransistoren), Dioden, Sensoren oder Solarzellen.

Das nachfolgende Beispiel soll den Gegenstand der vorliegenden Erfindung näher erläutern.

### Ausführungsbeispiel:

Ein dotiertes Siliciumsubstrat mit einer Kantenlänge von etwa 15 mm und mit einer ca. 200 nm dicken Siliciumoxid-Beschichtung und Fingerstrukturen aus ITO/Gold wurde mit 100 µl einer 5 Gew.-% Lösung von [In₅(µ₅-O)(µ₃-OⁱPr)₄(µ₂-OⁱPr)₄(OⁱPr)₅] in Alkohol (Methanol, Ethanol oder Isopropanol) oder Toluol per Spin-Coating (2000 rpm) beschichtet. Um Wasser auszuschließen, wurden trockene Lösemittel (mit weniger als 200 ppm Wasser) verwendet und die Beschichtung weiterhin in einer Glove-Box (bei weniger als 10 ppm H₂O) durchgeführt. Nach dem Beschichtungsvorgang wurde das beschichtete Substrat an der Luft bei einer Temperatur von 260°C oder 350 °C eine Stunde lang getempert.

Die erfindungsgemäße Beschichtung zeigen eine Ladungsträgerbeweglichkeit von bis zu 6 cm²/Vs (bei 30 V Gate-Source-Spannung, 30 V Source-Drain-Spannung, 1 cm Kanalbreite und 20 µm Kanallänge).

**Tabelle 1. Ladungsträgerbeweglichkeiten**

| | Ladungsträgerbeweglichkeit | |
|---|---|---|
| Lösungsmittel | 260°C | 350°C |
| Methanol | 0.2 | 1.0 |
| Ethanol | 0.6 | 6.0 (Probe 1) |
| Isopropanol | 0.4 | 1.3 |
| Toluol | 0.2 | 0.6 |

## Patentansprüche

1. Flüssigphasen-Verfahren zur Herstellung Metalloxid-haltiger Schichten aus nichtwässriger Lösung,
**dadurch gekennzeichnet, dass**
eine wasserfreie Zusammensetzung enthaltend
i) mindestens ein Metalloxoalkoxid der generischen Formel
MₓO_{y}(OR)_{z}[O(R'O)_{c}H]ₐX_{b}[R"OH]_{d}
mit x = 3 - 25,
y=1-10,
z = 3 - 50,
a = 0 - 25,
b = 0 - 20,
c = 0 - 1,
d = 0 - 25,
M = In, Ga, Sn und/oder Zn,
R, R', R" = organischer Rest,
X = F, Cl, Br, I und
ii) mindestens ein Lösemittel
auf ein Substrat aufgebracht, ggf. getrocknet, und in eine Metalloxid-haltige Schicht konvertiert wird.

2. Verfahren nach Anspruch 1,
**dadurch gekennzeichnet, dass**
als mindestens ein Metalloxoalkoxid ein Oxoalkoxid der Formel MₓO_{y}(OR)_{z} mit x = 3 - 20, y = 1 - 8, z = 3 - 25, OR = C1-C15-Alkoxy-,-Oxyalkylalkoxy, -Aryloxy- oder -Oxyarylalkoxygruppe;
besonders bevorzugt ein solches der generischen Formel MₓO_{y}(OR)_{z} mit x = 3 - 15, y = 1 - 5, z = 10 - 20, OR = -OCH₃, -OCH₂CH₃,-OCH₂CH₂OCH₃, -OCH(CH₃)₂ oder -OC(CH₃)₃ eingesetzt wird.

3. Verfahren nach Anspruch 2,
**dadurch gekennzeichnet, dass**
das mindestens eine Metalloxoalkoxid [In₅(µ₅-O)(µ₃-OⁱPr)₄(µ₂-OⁱPr)₄(OⁱPr)₅], [Sn₃O(OⁱBu)₁₀(ⁱBuOH)₂] und/oder [Sn₆O₄(OR)₄] ist.

4. Verfahren nach einem der vorhergehenden Ansprüche,
**dadurch gekennzeichnet, dass**
das mindestens eine Metalloxoalkoxid der einzige bei dem Verfahren eingesetzte Metalloxid-Precursor ist.

5. Verfahren nach einem der vorhergehenden Ansprüche,
**dadurch gekennzeichnet, dass**
das mindestens eine Metalloxoalkoxid in Anteilen von 0,1 bis 15 Gew.-% bezogen auf die Gesamtmasse der wasserfreien Zusammensetzung vorliegt.

6. Verfahren nach einem der vorhergehenden Ansprüche,
**dadurch gekennzeichnet, dass**
das mindestens eine Lösemittel ein aprotisches oder schwach protisches Lösemittel ist.

7. Verfahren nach einem Anspruch 6,
**dadurch gekennzeichnet, dass**
das mindestens eine Lösemittel ausgewählt wurde aus der Gruppe bestehend aus Methanol, Ethanol, Isopropanol, Tetrahydrofurfurylalkohol, tert-Butanol und Toluol.

8. Verfahren nach einem der vorhergehenden Ansprüche,
**dadurch gekennzeichnet, dass**
die Zusammensetzung eine Viskosität von 1 mPa·s bis 10 Pa·s aufweist.

9. Verfahren nach einem der vorhergehenden Ansprüche,
**dadurch gekennzeichnet, dass**
das Substrat aus Glas, Silicium, Siliciumdioxid, einem Metall- oder Übergangsmetalloxid, einem Metall oder einem polymeren Material besteht.

10. Verfahren nach einem der vorhergehenden Ansprüche,
**dadurch gekennzeichnet, dass**
das Aufbringen der wasserfreien Zusammensetzung auf das Substrat über ein Druckverfahren, ein Sprühverfahren, ein Rotationsbeschichtungsverfahren, ein Tauchverfahren oder ein Verfahren ausgewählt aus der Gruppe bestehend aus Meniscus Coating, Slit Coating, Slot-Die Coating, und Curtain Coating erfolgt.

11. Verfahren nach einem der vorhergehenden Ansprüche,
**dadurch gekennzeichnet, dass**
die Konvertierung thermisch durch Temperaturen größer 150 °C erfolgt.

12. Verfahren nach Anspruch 11,
**dadurch gekennzeichnet, dass**
vor, während oder nach der thermischen Behandlung UV-, IR- oder VIS-Strahlung eingestrahlt wird.

## Claims

1. Liquid phase process for producing metal oxide-containing layers from nonaqueous solution, **characterized in that**
an anhydrous composition containing
i) at least one metal oxo alkoxide of the generic formula
MₓOy(OR)_{z}[O(R'O)_{c}H]ₐX_{b}[R"OH]_{d}
where x = 3-25,
y = 1-10,
z = 3-50,
a = 0-25,
b = 0-20,
c = 0-1,
d = 0-25,
M = In, Ga, Sn and/or Zn, R, R', R" = organic radical,
X = F, Cl, Br, I and
ii) at least one solvent
are applied to a substrate, optionally dried, and converted to a metal oxide-containing layer.

2. Process according to Claim 1,
**characterized in that**
the at least one metal oxo alkoxide used is an oxo alkoxide of the formula MₓO_{y}(OR)_{z} where x = 3-20, y = 1-8, z = 3-25, OR = C1-C15-alkoxy, -oxyalkylalkoxy, -aryloxy- or -oxyarylalkoxy group;
more preferably one of the generic formula MₓO_{y}(OR)_{z} where x = 3-15, y = 1-5, z = 10-20, OR = -OCH₃, -OCH₂CH₃, -OCH₂CH₂OCH₃, -OCH(CH₃)₂ or-OC(CH₃)₃.

3. Process according to Claim 2,
**characterized in that**
the at least one metal oxo alkoxide is [In₅(µ₅-O)(µ₃-OⁱPr)₄(µ₂-OⁱPr)₄(OⁱPr)₅], [Sn₃O(OⁱBu)₁₀(ⁱBuOH)₂] and/or [Sn₆O₄(OR)₄].

4. Process according to any one of the preceding claims,
**characterized in that**
the at least one metal oxo alkoxide is the sole metal oxide precursor used in the process.

5. Process according to any one of the preceding claims,
**characterized in that**
the at least one metal oxo alkoxide is present in proportions of 0.1 to 15% by weight, based on the total mass of the anhydrous composition.

6. Process according to any one of the preceding claims,
**characterized in that**
the at least one solvent is an aprotic or weakly protic solvent.

7. Process according to Claim 6,
**characterized in that**
the at least one solvent was selected from the group consisting of methanol, ethanol, isopropanol, tetrahydrofurfuryl alcohol, tert-butanol and toluene.

8. Process according to any one of the preceding claims,
**characterized in that**
the composition has a viscosity of 1 mPa·s to 10 Pa·s.

9. Process according to any one of the preceding claims,
**characterized in that**
the substrate consists of glass, silicon, silicon dioxide, a metal oxide or transition metal oxide, a metal or a polymeric material.

10. Process according to any one of the preceding claims,
**characterized in that**
the aqueous composition is applied to the substrate by means of a printing process, a spraying process, a rotary coating process, a dipping process, or a process selected from the group consisting of meniscus coating, slit coating, slot-die coating and curtain coating.

11. Process according to any one of the preceding claims,
**characterized in that**
the conversion is effected thermally by means of temperatures greater than 150°C.

12. Process according to Claim 11,
**characterized in that**
UV, IR or VIS radiation is injected before, during or after the thermal treatment.

## Revendications

1. Procédé en phase liquide pour la fabrication de couches contenant un oxyde métallique à partir d'une solution non aqueuse, **caractérisé en ce qu'**une composition anhydre contenant :
i) au moins un oxoalcoxyde métallique de formule générique
MₓO_{y}(OR)_{z}[O(R'O)_{c}H]ₐX_{b}[R''OH]_{d}
avec
x = 3 à 25,
y = 1 à 10,
z = 3 à 50,
a = 0 à 25,
b = 0 à 20,
c = 0 à 1,
d = 0 à 25,
M = In, Ga, Sn et/ou Zn,
R, R', R" = radical organique,
X = F, Cl, Br, I et
ii) au moins un solvant
est appliquée sur un substrat, éventuellement séchée et transformée en une couche contenant un oxyde métallique.

2. Procédé selon la revendication 1, **caractérisé en ce qu'**en tant qu'au moins un oxoalcoxyde métallique, un oxoalcoxyde de formule MₓO_{y}(OR)_{z} avec x = 3 à 20, y = 1 à 8, z = 3 à 25, OR = groupe alcoxy, oxyalkylalcoxy, aryloxy ou oxyarylalcoxy en C1-C15 ;
de manière particulièrement préférée un tel oxoalcoxyde de formule générique MₓO_{y}(OR)_{z} avec x = 3 à 15, y = 1 à 5, z = 10 à 20, OR = -OCH₃, -OCH₂CH₃, -OCH₂CH₂OCH₃, -OCH(CH₃)₂ ou -OC(CH₃)₃.

3. Procédé selon la revendication 2, **caractérisé en ce que** ledit au moins un oxoalcoxyde métallique est [In₅(µ₅-O)(µ₃-OⁱPr)₄(µ₂-OⁱPr)₄(OⁱPr)₅], [Sn₃O(OⁱBu)₁₀BuOH)₂] et/ou [Sn₆O4(OR)₄].

4. Procédé selon l'une quelconque des revendications précédentes, **caractérisé en ce que** ledit au moins un oxoalcoxyde métallique est le seul précurseur d'oxyde métallique utilisé dans le procédé.

5. Procédé selon l'une quelconque des revendications précédentes, **caractérisé en ce que** ledit au moins un oxoalcoxyde métallique est présent en proportions de 0,1 à 15 % en poids, par rapport à la masse totale de la composition anhydre.

6. Procédé selon l'une quelconque des revendications précédentes, **caractérisé en ce que** ledit au moins un solvant est un solvant aprotique ou faiblement protique.

7. Procédé selon la revendication 6, **caractérisé en ce que** ledit au moins un solvant est choisi dans le groupe constitué par le méthanol, l'éthanol, l'isopropanol, l'alcool tétrahydrofurfurylique, le tert-butanol et le toluène.

8. Procédé selon l'une quelconque des revendications précédentes, **caractérisé en ce que** la composition présente une viscosité de 1 mPas·s à 10 Pa·s.

9. Procédé selon l'une quelconque des revendications précédentes, **caractérisé en ce que** le substrat est constitué de verre, de silicium, de dioxyde de silicium, d'un oxyde d'un métal ou d'un métal de transition, d'un métal ou d'un matériau polymère.

10. Procédé selon l'une quelconque des revendications précédentes, **caractérisé en ce que** l'application de la composition anhydre sur le substrat a lieu par un procédé d'impression, un procédé de pulvérisation, un procédé de revêtement par rotation, un procédé d'immersion ou un procédé choisi dans le groupe constitué par le couchage à ménisque, le couchage à fente, le couchage à filière droite et le couchage au rideau.

11. Procédé selon l'une quelconque des revendications précédentes, **caractérisé en ce que** la transformation a lieu thermiquement par des températures supérieures à 150 °C.

12. Procédé selon la revendication 11, **caractérisé en ce qu'**une exposition à un rayonnement UV, IR ou VIS a lieu avant, pendant ou après le traitement thermique.
